# FASCICULE DE BREVET EUROPEEN

(11) **EP 3 275 610 B1**
(45) Date de publication et mention de la délivrance du brevet: **01.07.2020**
(21) Numéro de dépôt: 17181319.9
(22) Date de dépôt: 13.07.2017
(51) Int. Cl.: B27L 11/06, B27L 11/00, B07B 4/02, D21B 1/02

(54) **PROCÉDÉ DE FABRICATION DE POUDRE DE NOEUDS DE BOIS ENRICHIE**
HERSTELLUNGSVERFAHREN VON ANGEREICHERTEM KNOTENHOLZMEHL
METHOD FOR PRODUCING ENRICHED WOOD NODES POWDER

(30) Priorité: 29.07.2016 FR 1657361
(43) Date de publication de la demande: 31.01.2018
(73) Titulaire: Norske Skog Golbey, SASU, 88190 Golbey (FR)
(72) Inventeur: Klem, Armand, 88270 Hennecourt (FR)
(74) Mandataire: Vièl, Frédérique

(56) Documents cités:
- WO-A1-02/09893
- WO-A1-92/03267
- WO-A1-02/098830
- US-A- 5 409 118
- US-A1- 2004 057 551
- US-A1- 2006 278 353

## Description

L'invention concerne un procédé de fabrication de poudre de nœuds de bois enrichie selon la revendication 1. L'état de la technique le plus proche est le document WO 02/098830 A1.

Les nœuds des arbres n'ont pas la même structure ni la même composition chimique que le reste du tronc. Ces nœuds constituent la base des branches située à l'intérieur du tronc. Généralement, les nœuds sont plus compacts et plus denses que le reste du tronc. Les nœuds de certains arbres contiennent des molécules intéressantes pour différentes industries, notamment l'industrie pharmaceutique et l'industrie alimentaire. Ainsi, les nœuds des conifères sont connus pour contenir entre 6 et 29 % de lignanes alors que cette famille de produits est pratiquement absente des parties du tronc éloignées des nœuds. Par contre, les nœuds contiennent moins de cellulose que le reste du tronc, mais plus de substances absorbant la lumière. De plus, leurs fibres sont plus courtes. La présence de nœuds dans les copeaux utilisés pour fabriquer de la pâte à papier rend celle-ci plus fragile et plus foncée de sorte qu'il est difficile d'obtenir un degré de blancheur élevé. L'industrie papetière cherche donc dans la mesure du possible à écarter dès le début du processus de fabrication les plaquettes de bois contenant des nœuds.

Le document WO 02/09893 A1 présente un procédé pour fabriquer une poudre de nœuds de bois à partir de plaquettes servant de base à l'industrie papetière. Les plaquettes contenant des nœuds sont généralement plus grandes que les autres. Elles sont séparées en passant sur un crible et/ou dans un séparateur aéraulique. Ces plaquettes « surdimensionnées » sont ensuite broyées pour être réduites en copeaux dont les dimensions sont comprises entre 5 et 30 mm de long et 2 à 7 mm d'épaisseur. Les copeaux sont mis à sécher jusqu'à obtenir une teneur en matière sèche d'au moins 85 %. Les copeaux secs sont alors mélangés à de l'eau froide contenue dans une cuve et laissés au repos pendant environ 1,5 minute. Les copeaux contenant des nœuds, d'une densité supérieure à 1, tombent au fond de la cuve, tandis que les copeaux exempts de nœuds, moins denses, restent à la surface. La fraction sédimentée au fond de la cuve est récupérée, séchée et soumise à un procédé d'extraction chimique des lignanes. Les résultats des analyses montrent que la teneur totale en lignanes dans la fraction sédimentée est d'environ 9,7 % et que la fraction sédimentée contient entre 80 et 100 % des lignanes.

L'objectif de l'invention est d'améliorer la qualité de l'extrait de bois pour obtenir un extrait ayant une teneur importante en lignanes et dont la qualité permette la valorisation dans des domaines comme la pharmacie ou l'alimentaire.

Cet objectif est atteint par le procédé selon l'invention qui prévoit les étapes suivantes :
a) Récupération de plaquettes de bois ;
b) Tri mécanique des plaquettes de bois et prélèvement de la fraction ayant une densité supérieure à une densité seuil (D1) et/ou une taille supérieure à une taille seuil (T1), la densité seuil (D1) correspondant à la densité moyenne des plaquettes de bois et se situant entre 0,7 et 0,9 g/cm³ et la taille seuil (T1) correspondant à la taille seuil définissant le refus de classage pour taille excessive dans l'étape de tri de plaquettes de bois dans un procédé de fabrication de pâte thermomécanique et/ou la taille seuil (T1) valant 35 à 45 mm ;
c) Tri optique de la fraction de plaquettes prélevée à l'étape b) et collecte des plaquettes présentant des nœuds ayant une taille supérieure à une taille seuil (T2) dans l'une des dimensions et/ou exemptes de contaminants ;
d) Broyage des plaquettes collectées à l'étape c) jusqu'à une granulométrie seuil (T3) comprise entre 6 à 8 mm ;
e) Séchage du broyat obtenu à l'étape d) jusqu'à ce que son taux d'humidité soit inférieur à un taux d'humidité seuil (H) ;
f) Tri par densité du broyat et séparation de la fraction ayant une densité supérieure à une densité seuil (D2) ;
g) Micronisation de la fraction séparée à l'étape f) pour obtenir une poudre ayant une taille de particules maximale inférieure à une granulométrie seuil (T4), la granulométrie seuil (T4) s'élevant à 1 mm ;
procédé dans lequel les autres variables peuvent prendre les valeurs suivantes :
- la taille seuil (T2) de l'étape c) vaut 1 cm ;
- la densité seuil (D2) de l'étape f) vaut 1 ;
- le taux d'humidité seuil (H) de l'étape e) est inférieur à 15 % ;
- les contaminants éliminés à l'étape c) comprennent notamment des morceaux d'écorce, des plaquettes attaquées par de la moisissure, des champignons, les plaquettes sans nœuds ou des éléments de douglas.

Grâce à la poudre de bois obtenue par ce procédé, il est possible d'obtenir des extraits de poudre de bois d'une excellente qualité qui peuvent être utilisés notamment dans le domaine pharmaceutique, agroalimentaire et alimentaire ainsi que dans le domaine de la cosmétique. La législation dans ces domaines limite fortement le type et le pourcentage de solvants pouvant être utilisés lors des phases d'extraction. De plus, certains éléments comme les terpènes ne sont autorisés qu'en très faible quantité dans les extraits issus des nœuds de bois. Il en est de même pour les champignons et les bactéries. Une autre exigence de ce secteur est de ne pas dégrader thermiquement les molécules extraites. Il est important qu'à aucune étape du procédé la température de la matière ne dépasse 40 °C afin d'éviter toute dégradation chimique des molécules contenues dans la poudre.

La densité seuil (D1) pour l'étape b) se situe de préférence entre 0,75 et 0,85 g/cm³.

La taille seuil (T1) de l'étape b)
vaut de préférence environ 40 mm.

Avec la taille seuil (T2) de l'étape c) valant 1 cm, les plaquettes contenant des nœuds ne dépassant pas 1 cm dans l'une de leurs dimensions ne sont pas retenues.

La granulométrie seuil (T3) retenue pour l'étape d) est de préférence inférieure à 7 mm.

En retenant une densité seuil (D2) pour l'étape f) valant 1, on tient compte du fait que les nœuds ont une densité supérieure à 1, tandis que le bois qui entoure les nœuds a une densité proche de 0,9 sur bois humide et 0,7 sur bois sec.

Le taux d'humidité seuil (H) de l'étape e) est de préférence inférieur à 12 %.

Il peut arriver que les plaquettes de bois récupérées à l'étape a) contiennent du douglas, ce qui n'est pas souhaitable. Ce bois, de couleur orange foncé, est facile à détecter et à éliminer à l'étape c).

L'étape c) de tri optique peut par exemple être effectué au moyen d'un capteur optique et/ou d'un capteur à rayons X.

Le capteur à rayons X permet de distinguer les plaquettes contenant des nœuds des autres plaquettes, et le tri optique permet d'enlever les éléments de douglas, les écorces et les plaquettes contaminées par les champignons. Tous ces éléments sont écartés lors du tri.

Lors de l'étape f), le tri par densité peut être effectué à sec à l'aide d'un dispositif de tri par densité à sec, de préférence avec des étages de tri par densité montés en cascade avec un recyclage amont.

Une table gravimétrique qui fonctionne à l'air avec des étages de tri par densité montés en cascade et un recyclage amont est en effet préférée au tri par densité dans l'eau.

Les plaquettes de bois récupérées à l'étape a) sont constituées par exemple de plaquettes de scierie, de rondins écorcés puis mis en plaquettes dans une coupeuse ou d'un mélange des deux. Notamment, les plaquettes peuvent être des refus issus de l'étape de tri de plaquettes de bois dans un procédé de fabrication de pâte thermomécanique ou chimique. Ils peuvent également être des refus de scieries ou être issus de la fabrication d'objets en fibres moulées ou de l'industrie des panneaux de bois.

Les plaquettes de bois de l'étape a) peuvent être constituées d'un mélange de 65 à 85 %, de préférence de 70 à 80 %, de plaquettes de scierie et de 15 à 35 %, de préférence de 20 à 30 % de rondins écorcés et broyés.

Les plaquettes de bois de l'étape a) sont de préférence des plaquettes d'une ou plusieurs des essences choisies dans le groupe comprenant Abies alba, Picea abies, Betula pendula, Pinus sylvestris, Abies sibirica, Pinus sibirica, Abies balsamea, Thuja occidentalis, Northern white-cedar, Pinus cembra, Pseudotsuga menziesii (douglas), Larix decidua, Picea glauca, Picea mariana, Picea pingens, Abies pectinata, Abies lasiocarpa, Pinus banksiana, Pinus resinosa, Larix lariciana, Larix sibirica, Thuja plicata, Fagus Sylvatica, Populus tremula, Populus tremulus, Tsuga heterophylla, Pinus contorta, and Juniperus virginiana (red cedar), et de préférence des plaquettes de sapin (Abies Alba) et d'épicéa (Picea Abies).

Le tri mécanique de l'étape b) peut être effectué au moyen d'un tamis à plaquettes. Le tri par densité de l'étape f) peut être effectué au moyen d'un dispositif qui fait vibrer le broyat en soufflant de l'air par dessous, l'air emportant les fractions ayant une densité inférieure à la densité seuil (D2).

La micronisation de l'étape g) peut être effectuée au moyen d'un broyeur à attrition mettant les particules de broyat en suspension dans l'air et les agitant. Dans ce cas, il est préférable, lors de la micronisation, de maintenir le broyat à une température inférieure ou égale à 40°C, de préférence à l'aide du flux d'air du broyeur à attrition. La micronisation permet d'augmenter mécaniquement la surface spécifique de la matière afin d'augmenter les possibilités d'échange et d'extraction.

La fraction micronisée à l'étape g) peut être filtrée en passant à travers un tamis de 1 mm, le refus de la filtration par tamis étant de préférence repassé à la micronisation.

L'invention est décrite ci-dessous plus en détail au moyen de la figure 1 qui montre un schéma de principe du procédé.

L'objectif du procédé de l'invention est de fabriquer de la poudre de nœuds enrichie. Les nœuds des arbres contiennent des composés phénoliques bioactifs pouvant intéresser différents segments de marché et notamment les industries pharmaceutiques et alimentaires. Ces molécules peuvent être facilement extraites des tissus des nœuds et font donc partie de la famille des «extractibles ». Les molécules contenues dans les « extractibles » dépendent de la nature du bois. On trouve notamment des lignanes dans les nœuds de résineux ou des flavonoïdes dans les nœuds de feuillus.

Les molécules recherchées se situent surtout dans la partie dense du nœud. Le procédé doit donc permettre de trier les nœuds sains, puis de séparer le cœur du nœud de sa périphérie. Le procédé utilise la différence de densité entre le centre du nœud (supérieure à 1) et le bois normal qui l'entoure qui est d'environ 0,7 pour du bois sec et 0,9 pour le bois humide.

La première étape, appelée étape a), consiste à se procurer des plaquettes utilisées habituellement pour la fabrication de la pâte à papier. Le papier peut être fabriqué par différents procédés, notamment par un procédé fabriquant de la pâte thermomécanique (TMP) à partir d'un mélange de plaquettes de bois. Ces plaquettes sont généralement composées pour 75% de plaquette de scierie (coproduit mis en plaquettes) et pour 25% de rondins d'éclaircies de sapin, d'épicéa, et peuvent contenir entre 5 et 10 % de pin douglas. Une fois les rondins écorcés et mis en plaquettes par broyage, ces dernières sont mélangées aux plaquettes provenant de scieries.

À l'étape suivante, étape b), le mélange est trié mécaniquement afin de prélever la fraction la plus lourde et/ou dont les dimensions sont plus importantes que la masse générale. En effet, les nœuds étant plus denses et plus durs que le reste du bois, ils sont plus difficiles à broyer. Les plaquettes contenant des nœuds sont généralement plus grandes que celles qui contiennent du bois normal. Dans la pratique, cette étape b) fait partie d'une étape préliminaire de la fabrication de la pâte à papier. Dans cette étape préliminaire, le papetier enlève les éléments trop grands, trop gros, anormalement denses et trop petits qui pourraient dégrader la qualité de la pâte et donc celle du papier. Seuls les éléments dont les dimensions sont supérieures à une taille seuil (T1) et/ou dont la densité est supérieure à une densité seuil (D1) sont récupérés pour la fabrication de la poudre selon l'invention. Concrètement, la taille seuil (T1) vaut entre 35 et 45 mm, et la densité seuil (D1) entre 0,7 et 0,9 g/cm³, de préférence entre 0,75 et 0,85 g/cm³ et idéalement 0,8 g/cm³. C'est dans cette fraction que se trouvent les nœuds. Le classeur qui permet ce tri est incliné et animé d'un mouvement de balancement rotatif (tamis à plaquettes). Il est muni de grilles de séparation. Les particules trop denses comme les nœuds sont séparées des plaquettes normales et rejoignent les éléments trop gros. La proportion de nœuds dans ce refus de classage est d'environ 30%.

Cette étape b) permet de multiplier par 10 la concentration des nœuds.

Dans la pratique, les deux premières étapes du procédé sont communes à un procédé de fabrication de pâte à papier. Les plaquettes retenues à la fin de l'étape b) sont constituées par une partie des plaquettes refusées par le papetier. Ceci est schématisé sur la figure 1 par le cadre entourant les deux premières étapes.

La troisième étape, étape c), consiste en un tri optique des nœuds. Elle permet d'obtenir à la fin du procédé une poudre plus concentrée en nœuds et la moins polluée possible par d'autres éléments.

Les plaquettes préalablement prélevées à l'étape b) sont disposées sur un tapis et soumises à un tri permettant de sélectionner les plaquettes contenant des nœuds corrects. Un nœud correct est un nœud de sapin ou d'épicéa ayant une taille minimum (T2) dans l'une de ses dimensions et qui est exempt de moisissure ou d'attaque de champignons. Généralement, on retient les nœuds ayant au moins 1 cm de long dans l'une de leurs dimensions. En effet, on trouve parmi les plaquettes sortant de l'étape b) des éléments de douglas, des plaquettes attaquées par le bleu (champignon) ou la moisissure, des morceaux d'écorce et bien sûr une quantité importante de plaquettes sans nœud qui ne contiennent que très peu de produits actifs intéressants.

Les plaquettes ne contenant pas de nœud font baisser la concentration en produits actifs dans la poudre finale. Les plaquettes bleues, les moisissures et les écorces altèrent la qualité de la poudre.

La quatrième étape, l'étape d), consiste à broyer les plaquettes collectées à l'étape c) jusqu'à obtenir une granulométrie seuil (T3), fixée entre 6 et 8 mm, de préférence environ 7 mm. Les nœuds sont broyés par exemple dans un broyeur équipé d'un rotor muni de couteaux et d'une grille calibrée. Cette étape permet d'homogénéiser la taille de la matière première, de découper en éléments de cœur de nœud et d'autres éléments de bois normal. Elle permet également de sécher plus rapidement les nœuds broyés.

Il est prévu dans le cadre de l'invention, dans une étape e), de sécher le broyat obtenu à la sortie de l'étape d) jusqu'à ce que son taux d'humidité soit inférieur à un taux d'humidité seuil (H). En enlevant l'humidité, la différence de densité des particules de cœur de nœuds par rapport aux particules de bois simple est augmentée. En effet, la densité des nœuds est dans tous les cas supérieure à 1, tandis que la densité du bois simple s'élève à environ 0,9 pour le bois humide et à seulement 0,7 pour le bois sec. Cette différence de densités plus importante facilitera l'étape suivante consistant en un tri par densité. Le séchage permet également de faciliter la mise en poudre ultérieure et il évite la dégradation de la matière en la stabilisant. Le taux d'humidité seuil est de préférence fixé à 15 %, voire à 12 % ou moins.

Après le broyage de l'étape d), et le séchage de l'étape e), la densité du cœur de nœuds est bien plus importante que celle du bois normal. Le tri par densité permet de séparer les éléments lourds (cœur de nœuds) des éléments légers (bois ou tour de nœud). La machine fait vibrer le mélange en soufflant de l'air par le dessous ce qui va provoquer la séparation. Les composants ayant une densité supérieure à une valeur seuil (D2) sont séparés des autres. Généralement, cette densité seuil (D2) est fixée à 1. L'avantage de ce procédé de tri pneumatique par densité réside dans le fait que le broyat n'est pas humidifié à nouveau comme c'est le cas lors du tri par sédimentation dans une cuve d'eau. Les étapes d), e) et f) permettent d'enrichir la poudre finale en multipliant par 5 la concentration en molécules d'intérêt.

Afin de faciliter l'extraction chimique des molécules intéressantes contenues dans la poudre de bois ainsi obtenue, il est préférable de microniser le broyat pour passer d'une granulométrie (T3) à une granulométrie inférieure à une valeur seuil (T4). Pour cela, la fraction de broyat séparée à l'étape f) est soumise à une étape de micronisation en vue d'augmenter la surface spécifique d'extraction. L'appareil utilisé peut être un broyeur par attrition qui permet de réduire la matière en poudre. Les particules sont mises en suspension dans l'air et en agitation afin qu'elles se frictionnent et qu'elles se fragmentent en poudre. Le flux d'air important permet de maintenir une température maximale à 40°C ce qui préserve la qualité des molécules à extraire. Après séparation de l'air dans un filtre à manches, la poudre est filtrée en passant à travers un tamis de 1 mm, les refus étant recyclés en tête de micronisation. La granulométrie seuil (T4) est de 1 mm.

Toutes ces étapes sont accompagnées de contrôle qualité et d'un suivi du produit tout au long de sa transformation.

Une étude a été réalisée pour montrer l'importance des différentes étapes. Cette étude est résumée dans le tableau ci-dessous :

Ces résultats montrent que le tri préalable des plaquettes et le séchage avant le tri gravimétrique sont particulièrement importants.

## Revendications

1. Procédé de fabrication de poudre de nœuds de bois enrichie comprenant les étapes suivantes :
a) Récupération de plaquettes de bois ;
b) Tri mécanique des plaquettes de bois et prélèvement de la fraction ayant une densité supérieure à une densité seuil (D1) et/ou une taille supérieure à une taille seuil (T1), la densité seuil (D1) correspondant à la densité moyenne des plaquettes de bois et se situant entre 0,7 et 0,9 g/cm³ et la taille seuil (T1) correspondant à la taille seuil définissant le refus de classage pour taille excessive dans l'étape de tri de plaquettes de bois dans un procédé de fabrication de pâte thermomécanique et/ou la taille seuil (T1) valant 35 à 45 mm ;
c) Tri optique de la fraction de plaquettes prélevée à l'étape b) avec collecte des plaquettes présentant des nœuds ayant une taille supérieure à une taille seuil (T2) dans l'une des dimensions et exemptes de contaminants ;
d) Broyage des plaquettes collectées à l'étape c) jusqu'à une granulométrie seuil (T3) comprise entre 6 et 8 mm ;
e) Séchage du broyat obtenu à l'étape d) jusqu'à ce que son taux d'humidité soit inférieur à un taux d'humidité seuil (H) ;
f) Tri par densité du broyat et séparation de la fraction ayant une densité supérieure à une densité seuil (D2) ;
g) Micronisation de la fraction séparée à l'étape f) pour obtenir une poudre ayant une taille de particules maximale inférieure à une granulométrie seuil (T4), la granulométrie seuil (T4) s'élevant à 1 mm ;
procédé dans lequel les autres variables peuvent prendre les valeurs suivantes :
- la taille seuil (T2) de l'étape c) vaut 1 cm ;
- la densité seuil (D2) de l'étape f) vaut 1 ;
- le taux d'humidité seuil (H) de l'étape e) est inférieur à 15 % ;
- les contaminants éliminés à l'étape c) comprennent notamment des morceaux d'écorce, des plaquettes attaquées par de la moisissure, des champignons, les plaquettes sans nœuds ou des éléments de douglas.

2. Procédé selon la revendication 1, **caractérisé en ce que**
- la densité seuil (D1) pour l'étape b) se situe entre 00,75 et 0,85 g/cm³; et/ou
- la taille seuil (T1) de l'étape b) vaut environ 40 mm; et/ou
- le taux d'humidité seuil (H) de l'étape e) est inférieur à 12 %.

3. Procédé selon la revendication 1, **caractérisé en ce que** l'étape c) de tri optique est effectuée au moyen d'un capteur optique et/ou d'un capteur à rayons X.

4. Procédé selon la revendication 1, **caractérisé en ce que** lors de l'étape f), le tri par densité est effectué à sec à l'aide d'un dispositif de tri par densité à sec, de préférence avec des étages de tri par densité montés en cascade avec un recyclage amont.

5. Procédé selon l'une des revendications précédentes, **caractérisé en ce que** les plaquettes de bois de l'étape a) sont des plaquettes de scierie, des rondins écorcés et broyés ou un mélange des deux, notamment sont des refus issus de l'étape de tri de plaquettes de bois dans un procédé de fabrication de papier thermomécanique.

6. Procédé selon la revendication 5, **caractérisé en ce que** les plaquettes de bois de l'étape a) sont un mélange de 65 à 85 %, de préférence de 70 à 80 %, de plaquettes de scierie et de 15 à 35 %, de préférence de 20 à 30 % de rondins écorcés et broyés.

7. Procédé selon l'une des revendications précédentes, **caractérisé en ce que** les plaquettes de bois de l'étape a) sont des plaquettes de sapin, d'épicéa et/ou de pin douglas.

8. Procédé selon l'une des revendications précédentes, **caractérisé en ce que** le tri mécanique de l'étape b) est effectué au moyen d'un tamis à plaquettes.

9. Procédé selon l'une des revendications précédentes, **caractérisé en ce que** le tri par densité de l'étape f) est effectué au moyen d'un dispositif qui fait vibrer le broyat en soufflant de l'air par dessous, l'air emportant les fractions ayant une densité inférieure à la densité seuil (D2).

10. Procédé selon l'une des revendications précédentes **caractérisé en ce que** la micronisation de l'étape g) est effectuée au moyen d'un broyeur à attrition mettant les particules de broyat en suspension dans l'air et en agitation.

11. Procédé selon la revendication 10, **caractérisé en ce que** le broyat lors de la micronisation est maintenu à une température inférieure ou égale à 40°C, de préférence à l'aide du flux d'air du broyeur à attrition.

12. Procédé selon l'une des revendications précédentes, **caractérisé en ce qu'**à l'étape g) la fraction micronisée est filtrée en passant à travers un tamis de 1 mm.

13. Procédé selon la revendication 12, **caractérisé en ce que** le refus de la filtration par tamis lors de l'étape g) est repassé à la micronisation.

## Patentansprüche

1. Verfahren zur Herstellung von angereichertem Knotenholzpulver, welches die folgenden Schritte umfasst:
a) Sammeln von Holzschnitzeln;
b) mechanische Sortierung der Holzschnitzel und Entnahme der Fraktion mit einer Dichte, die größer als eine Schwellenwertdichte (D1) ist, und/oder einer Größe, die größer als eine Schwellenwertgröße (T1) ist, wobei die Schwellenwertdichte (D1) der mittleren Dichte der Holzschnitzel entspricht und zwischen 0,7 und 0,9 g/cm³ liegt und die Schwellenwertgröße (T1) der Schwellenwertgröße entspricht, welche den durch zu große Abmessungen entstehenden Ausschuss bei der Klassierung im Schritt von Sortierung der Holzschnitzel bei einem Verfahren zur Herstellung von thermomechanischer Pulpe definiert, und/oder die Schwellenwertgröße (T1) 35 bis 45 mm beträgt;
c) optische Sortierung der in Schritt b) entnommenen Fraktion von Holzschnitzeln mit Sammlung der Schnitzel, die Knoten mit einer Größe aufweisen, die in einer der Abmessungen größer als eine Schwellenwertgröße (T2) ist, und die frei von Verunreinigungen sind;
d) Zerkleinerung der in Schritt c) gesammelten Schnitzel bis zu einer Schwellenwert-Teilchengröße (T3) zwischen 6 und 8 mm;
e) Trocknung des in Schritt d) erhaltenen zerkleinerten Gutes, bis sein Feuchtigkeitsgehalt niedriger als ein Schwellenwert-Feuchtigkeitsgehalt (H) ist;
f) Sortierung nach der Dichte des zerkleinerten Gutes und Abtrennung der Fraktion mit einer Dichte, die größer als eine Schwellenwertdichte (D2) ist;
g) Mikronisierung der in Schritt f) abgetrennten Fraktion, um ein Pulver mit einer maximalen Teilchengröße zu erhalten, die kleiner als eine Schwellenwert-Teilchengröße (T4) ist, wobei die Schwellenwert-Teilchengröße (T4) 1 mm beträgt;
wobei bei diesem Verfahren die anderen Variablen die folgenden Werte annehmen können:
- die Schwellenwertgröße (T2) von Schritt c) beträgt 1 cm;
- die Schwellenwertdichte (D2) von Schritt f) beträgt 1;
- der Schwellenwert-Feuchtigkeitsgehalt (H) von Schritt e) ist kleiner als 15 %;
- die Verunreinigungen, die in Schritt c) entfernt werden, umfassen insbesondere Rindenstücke, von Schimmel oder Pilzen befallene Schnitzel, knotenfreie Schnitzel oder Douglasie Stücke.

2. Verfahren nach Anspruch 1, **dadurch gekennzeichnet, dass**
- die Schwellenwertdichte (D1) für Schritt b) zwischen 0,75 und 0,85 g/cm³ liegt; und/oder
- die Schwellenwertgröße (T1) von Schritt b) ungefähr 40 mm beträgt; und/oder
- der Schwellenwert-Feuchtigkeitsgehalt (H) von Schritt e) niedriger als 12 % ist.

3. Verfahren nach Anspruch 1, **dadurch gekennzeichnet, dass** der Schritt c) der optischen Sortierung mittels eines optischen Sensors und/oder eines Röntgen-Sensors durchgeführt wird.

4. Verfahren nach Anspruch 1, **dadurch gekennzeichnet, dass** in Schritt f) die Sortierung nach der Dichte im Trockenzustand mithilfe einer Vorrichtung zur trockenen Sortierung nach der Dichte durchgeführt wird, vorzugsweise mit in Kaskade geschalteten Stufen zur Sortierung nach der Dichte mit einer vorgelagerten Rückführung.

5. Verfahren nach einem der vorhergehenden Ansprüche, **dadurch gekennzeichnet, dass** die Holzschnitzel von Schritt a) Sägewerksschnitzel, geschälte und zerkleinerte Rundhölzer oder eine Mischung von beidem sind, insbesondere Ausschuss sind, der aus dem Schritt der Sortierung von Holzschnitzeln bei einem thermomechanischen Verfahren der Papierherstellung stammt.

6. Verfahren nach Anspruch 5, **dadurch gekennzeichnet, dass** die Holzschnitzel von Schritt a) eine Mischung von 65 bis 85 %, vorzugsweise von 70 bis 80%, Sägewerksschnitzeln und von 15 bis 35%, vorzugsweise von 20 bis 30 % geschälten und zerkleinerten Rundhölzern sind.

7. Verfahren nach einem der vorhergehenden Ansprüche, **dadurch gekennzeichnet, dass** die Holzschnitzel von Schritt a) Schnitzel von Tanne, Fichte und/oder Douglasie sind.

8. Verfahren nach einem der vorhergehenden Ansprüche, **dadurch gekennzeichnet, dass** die mechanische Sortierung von Schritt b) mittels eines Schnitzelsiebs durchgeführt wird.

9. Verfahren nach einem der vorhergehenden Ansprüche, **dadurch gekennzeichnet, dass** die Sortierung nach der Dichte von Schritt f) mittels einer Vorrichtung durchgeführt wird, welche ein Rütteln des zerkleinerten Gutes bewirkt und dabei Luft von unten durchgeblasen wird, wobei die Luft die Fraktionen mitnimmt, die eine Dichte aufweisen, die kleiner als die Schwellenwertdichte (D2) ist.

10. Verfahren nach einem der vorhergehenden Ansprüche, **dadurch gekennzeichnet, dass** die Mikronisierung von Schritt g) mittels einer Reibmühle durchgeführt wird, welche die Teilchen des zerkleinerten Gutes in Luft suspendiert und in Bewegung versetzt.

11. Verfahren nach Anspruch 10, **dadurch gekennzeichnet, dass** das zerkleinerte Gut während der Mikronisierung auf einer Temperatur gehalten wird, die kleiner oder gleich 40 °C ist, vorzugsweise mithilfe des Luftstroms der Reibmühle.

12. Verfahren nach einem der vorhergehenden Ansprüche, **dadurch gekennzeichnet, dass** in Schritt g) die mikronisierte Fraktion gefiltert wird, indem sie durch ein Sieb von 1 mm geleitet wird.

13. Verfahren nach Anspruch 12, **dadurch gekennzeichnet, dass** der Ausschuss der Siebfilterung in Schritt g) erneut zur Mikronisierung geleitet wird.

## Claims

1. Method for manufacturing enriched knotwood powder, comprising the following steps:
a) recovery of wood chips;
b) mechanical sorting of the wood chips and taking off of the fraction having a density greater than a threshold density (D1) and/or a size greater than a threshold size (T1), the threshold density (D1) corresponding to the mean density of the wood chips and being situated between 0.7 and 0.9 g/cm³ and the threshold size (T1) corresponding to the threshold size defining the residue of screening for excessive size in the wood chip sorting step in a method for manufacturing thermomechanical pulp and/or the threshold size (T1) being equal to 35 to 45 mm;
c) optical sorting of the fraction of chips taken off at step b) with collection of the chips having knots with a size greater than a threshold size (T2) in one of the dimensions and free from contaminants;
d) grinding of the chips collected at step c) to a threshold particle size (T3) of between 6 and 8 mm;
e) drying of the ground material obtained at step d) until the moisture content thereof is below a threshold moisture content (H);
f) sorting of the ground material by density and separation of the fraction having a density greater than a threshold density (D2);
g) micronisation of the fraction separated at step f) in order to obtain a powder having a maximum particle size below a threshold particle size (T4), the threshold particle size (T4) being 1 mm;
a method wherein the other variables may take the following values:
- the threshold size (T2) of step c) is equal to 1 cm;
- the threshold density (D2) of step f) is equal to 1;
- the threshold degree of moisture (H) of step e) is less than 15%;
- the contaminants eliminated at step c) comprise in particular pieces of bark, chips attacked by mould or fungi, chips without knots or elements of Douglas fir.

2. Method according to claim 1, **characterised in that**
- the threshold density (D1) for step b) is situated between 0.75 and 0.85 g/cm³; and/or
- the threshold size (T1) of step b) is equal to approximately 40 mm; and/or
- the threshold degree of moisture (H) of step e) is less than 12%.

3. Method according to claim 1, **characterised in that** the optical sorting step c) is performed by means of an optical sensor and/or an X-ray sensor.

4. Method according to claim 1, **characterised in that**, in step f), the sorting by density is performed dry by means of a dry-density sorting device, preferably with density sorting stages mounted in cascade with upstream recycling.

5. Method according to any of the preceding claims, **characterised in that** the wood chips of step a) are sawmill chips, barked and ground billets or a mixture of the two, and in particular are oversize particles resulting from the wood chip sorting step in a thermomechanical paper manufacturing method.

6. Method according to claim 5, **characterised in that** the wood chips of step a) are a mixture of 65% to 85%, preferably 70% to 80%, sawmill chips and 15% to 35%, preferably 20% to 30%, barked and ground billets.

7. Method according to any of the preceding claims, **characterised in that** the wood chips of step a) are fir, Norway spruce and/or Douglas fir chips.

8. Method according to any of the preceding claims, **characterised in that** the mechanical sorting of step b) is performed by means of a chip sieve.

9. Method according to any of the preceding claims, **characterised in that** the density sorting of step f) is performed by means of a device that vibrates the ground material while blowing air from below, the air taking away the fractions having a density below the threshold density (D2).

10. Method according to any of the preceding claims, **characterised in that** the micronisation of step g) is performed by means of an attrition grinder putting the ground particles in suspension in air and agitating.

11. Method according to claim 10, **characterised in that** the ground material during micronisation is maintained at a temperature of less than or equal to 40°C, preferably by means of the flow of air from the attrition grinder.

12. Method according to any of the preceding claims, **characterised in that**, at step g), the micronised fraction is filtered by passing through a 1 mm sieve.

13. Method according to claim 12, **characterised in that** the oversize particles of the filtration by sieve in step g) are passed to micronisation again.
